# EUROPÄISCHE PATENTANMELDUNG

(11) **EP 3 597 818 A1**
(43) Veröffentlichungstag der Anmeldung: **22.01.2020**
(21) Anmeldenummer: 18184564.5
(22) Anmeldetag: 19.07.2018
(51) Int. Cl.: D06P 5/30

(54) **TINTENZUSAMMENSETZUNG FÜR DEN SUBLIMATIONS-DIREKTDRUCK**

(71) Anmelder: Artech GmbH design + production in plastic, 44149 Dortmund (DE)
(72) Erfinder: MANGA, Giovanni M., 44579 Castrop-Rauxel (DE); RÜHLING, Carsten, 44627 Herne (DE)
(74) Vertreter: Richly & Ritschel Patentanwälte PartG mbB

(57) **Zusammenfassung**

Die vorliegende Erfindung betrifft eine Tintenzusammensetzung zur Verwendung im Sublimations-Direktdruck aufweisend zumindest einen Dispersionsfarbstoff, zumindest ein organisches Lösungsmittel, zumindest ein Tensid und Wasser. Die Tintenzusammensetzung weist eine Viskosität im Bereich von ≥ 6 und ≤ 9 mPa*s und eine Oberflächenspannung im Bereich von ≥ 25 und ≤ 50 mN/m auf. Weiterhin betrifft die vorliegende Erfindung Verfahren zur Herstellung der Tinte sowie deren Verwendung im Sublimations-Direktdruck.

## Beschreibung

Die vorliegende Erfindung betrifft eine verbesserte Tintenzusammensetzung für den Sublimationsdirekt-Druck, im Weiteren auch als Tinte bezeichnet. Die Erfindung betrifft ebenfalls ein Verfahren zur Herstellung der erfindungsgemäßen Tinte, sowie ein Verfahren zum Drucken mit der erfindungsgemäßen Tinte, bzw. die Verwendung der erfindungsgemäßen Tinte für den Sublimations-Direktdruck.

Bei dem Sublimationsdruck, der auch als Transferdruck bezeichnet wird, handelt es sich um ein dem Fachmann bekanntes Verfahren aus den 1960er Jahren, bei dem der Farbstoff in das Trägermaterial eingedampft (sublimiert) wird, obwohl - streng genommen - keine echte Sublimation stattfinden, sondern eine vorgelagerte Verflüssigung des Farbstoffs (*dye*) erfolgt. Der Prozess wird daher teilweise auch als *dye-diffusion* bezeichnet. Zur Durchführung des Verfahrens kommt ein Transfermaterial zum Einsatz, welches beispielsweise ein Transferpapier oder eine Transferfolie sein kann. Auf dieses Transfermaterial wird in einem ersten Schritt das zu druckende Motiv spiegelverkehrt unter Verwendung von Spezialtinten aufgedruckt, um dann in einem zweiten Schritt mittels einer Thermotransferpresse im Umdruckverfahren und bei Erhitzung auf Temperaturen im Bereich von gewöhnlich 200 °C bis zu 220 °C auf das eigentliche Trägermaterial übertragen zu werden.

Bei dem Sublimations-Direktdruck entfällt nun die Verwendung des Transfermaterials und die Tinte wird direkt - häufig unter Verwendung eines Tintenstrahldruckers - auf das Trägermaterial aufgedruckt und unter einer nachfolgenden Wärmeeinwirkung dauerhaft mit diesem verbunden.

Neben den sich offensichtlich hieraus ergebenden produktionstechnischen Vorteilen bringt der Sublimations-Direktdruck auch einige Nachteile mit sich. So wird - insbesondere bei Verwendung von Textilien als Trägermaterial - häufig ein Verlaufen der Tinte direkt nach dem Aufdruck beobachtet, was zu einem unscharfen Druckbild führt. Weiterhin ist in der Regel ein Waschschritt des bedruckten Trägermaterials erforderlich, um bestimmte, nach der Sublimation verbleibende Rückstände der aufgedruckten Tinte zu entfernen. Bei diesen Rückständen handelt es sich für gewöhnlich um Polymere, die in der für das Druckverfahren verwendeten Tinte enthalten sind. Unterbleibt der Waschschritt, so kommt es regelmäßig zur Ausbildung eines unerwünschten Schleiers, z.B. eines Grauschleiers, auf dem bedruckten Trägermaterial.

Die Aufgabe der vorliegenden Erfindung liegt damit in der Bereitstellung einer verbesserten Tintenzusammensetzung für den Sublimations-Direktdruck. Gelöst wird diese Aufgabe durch die erfindungsgemäßen Tintenzusammensetzungen nach Anspruch 1, welche unter anderem ein verbessertes Druckbild, insbesondere auf Textilien, ermöglichen. Das verbesserte Druckbild manifestiert sich insbesondere durch ein scharfes Druckbild, d.h. eine Reduktion des Verlaufens der aufgedruckten Tinten auf dem Trägermaterial. Weiterhin weisen mit der erfindungsgemäßen Tinte bedruckten Textilien keinen - oder zumindest einen verringerten - Schleier auf, auch wenn der Auswaschschritt nach der Wärmebehandlung entfällt. Letztlich erlauben die erfindungsgemäßen Tintenzusammensetzungen die Verwendung einer hohen Farbstoffkonzentration, ohne, dass die Dispersion instabil würde. Hierdurch wird vorteilhafterweise eine satte Farbgebung erreicht. Hierdurch ermöglichen die erfindungsgemäßen Tintenzusammensetzungen nicht nur ein verbessertes, da schärferes und kräftigeres, Druckbild, sondern ermöglichen auch prozesstechnische Verbesserungen im Sublimations-Direktdruck, die sich unter anderem in einem deutlich verringerten Zeitaufwand widerspiegeln.

Die erfindungsgemäße Tintenzusammensetzung ist geeignet zur Verwendung im Sublimations-Direktdruck und weist auf:
zumindest einen Dispersionsfarbstoff aufweisend zumindest einen Farbstoff und zumindest ein Polymer,
zumindest ein organisches Lösungsmittel,
zumindest ein Tensid und
Wasser.

Die erfindungsgemäße Tintenzusammensetzung ist weiterhin dadurch gekennzeichnet, dass sie eine Viskosität im Bereich von ≥ 6 und ≤ 9 mPa*s und eine Oberflächenspannung im Bereich von ≥ 25 und ≤ 50 mN/m aufweist. Die Einhaltung dieser Parameter führte überraschenderweise zu einem scharfen Druckbild auf dem bedruckten Trägermaterial. Insbesondere konnte beobachtet werden, dass die auf das Trägermaterial aufgedruckte erfindungsgemäße Tintenzusammensetzung deutlich weniger verlief, als herkömmliche Tinten.

Wie bereits zuvor erwähnt kann der Farbstoff des Dispersionsfarbstoffs auch als "*dye*" bezeichnet werden.

Die erfindungsgemäße Tintenzusammensetzung enthält Wasser und kann bevorzugt auch als wasserbasierte Tintenzusammensetzung bezeichnet werden.

Unter dem Begriff des Sublimation-Direktdrucks wird, wie oben beschrieben, dass direkte Bedrucken eines Trägermaterial mit der erfindungsgemäßen Tintenzusammensetzung verstanden. An diesen Bedruckungsschritt schließt sich eine Wärmebehandlung des bedruckten Trägermaterial an, bei welcher der in der Tintenzusammensetzung enthaltenen Farbstoff im Wesentlichen irreversibel an das Trägermaterial bindet.

Weiter bevorzugt handelt es sich bei dem Sublimation-Direktdruck um einen Sublimation-Direktdruck auf ein Textil. In anderen Worten handelt es sich bei dem Trägermaterial bevorzugt um ein Textil. Noch weiter bevorzugt weist das Textil synthetisches Material, Baumwollmaterial, Wollmaterial oder Mischungen davon auf. Textilien mit synthetischem Material und Mischungen aus Baumwoll- und/oder Wolltextilien mit synthetischen Textilien werden besonders bevorzugt. Am bevorzugtesten besteht das Textil aus synthetischem Material.

Bei dem synthetischen Material kann es sich um jedes für den Sublimations-Direktdruck geeignete Material handeln. Bevorzugt ist das synthetische Material ausgewählt aus Polyester, Polyamid oder Mischungen davon. In anderen Worten weist das Textil bevorzugt ein synthetisches Material ausgewählt aus der Gruppe bestehend aus Polyester, Polyamid oder Mischungen davon auf. Polyester wird als synthetisches Material besonders bevorzugt, da hier mit der erfindungsgemäßen Tinte die besten Druckergebnisse erzielt werden konnten.

Weiter bevorzugt ist das synthetische Material bei Mischungen des synthetischen Materials mit Baumwollmaterial und/oder Wollmaterial mit zumindest 50 % enthalten. Ganz besonders bevorzugt ist das synthetische Material hierbei Polyester.

Das synthetische Material, das Baumwollmaterial und/oder das Wollmaterial des Textils liegt weiter bevorzugt als Faser vor.

Bevorzugt kommt für die Durchführung des Sublimations-Direktdrucks ein Tintenstrahldruckverfahren zum Einsatz. Der Tintenstrahldruck ist ein dem Fachmann hinlänglich bekanntes Verfahren zum Bedrucken von, beispielsweise, Papiermaterial. Zum Einsatz kommen hierbei bevorzugt sogenannte Drop-on-Demand (DOD) Drucker, die das Druckbild durch den gezielten Abschuss von Tintentröpfchen aus dem Druckkopf erzeugen. Beispiel für solche DOD-Drucker sind die Bubble-Jet-Drucker, die Piezo-Drucker oder die Druckventil-Drucker.

Besonders bevorzugt ist die erfindungsgemäße Tintenzusammensetzung geeignet für die Verwendung mit einem Tintenstrahl-Druckkopf, der bei einer Temperatur von ≥ 30 °C und ≤ 35 °C, bevorzugter ≥ 31 °C und ≤ 33 °C und am bevorzugtesten ungefähr 32 °C betrieben wird. Weiter bevorzugt handelt es sich bei dem Tintenstrahl-Druckkopf um einen Druckkopf zum Drucken von einer wasserbasierten Tintenzusammensetzung.

Ebenfalls bevorzugt druckt der Tintenstrahl-Druckkopf mit einer Frequenz von bis zu 60 kHz, bevorzugt von bis zu 40 kHz, noch bevorzugter mit ungefähr 30 kHz oder ungefähr 40 kHz. Wie dem Fachmann geläufig ist, bedeutet dies, dass jede Düse des Druckkopfes (beispielsweise bei 40 kHz) bis zu 40.000 Dots pro Sekunde druckt. Weiter bevorzugt druckt der Tintenstrahl-Druckkopf mit einer Auflösung von bis zu 1200 dpi, noch bevorzugter in einem Bereich ≥ 300 dpi und ≤ 1200 dpi, am bevorzugtesten mit ungefähr 600 dpi.

Ein ganz besonders bevorzugter Tintenstrahl-Druckkopf ist der KJ4B des Herstellers Kyocera. Dieser Druckkopf weist eine Frequenz von bis zu 30 kHz und eine Auflösung von 600 dpi auf. Bevorzugt wird in einem Frequenzbereich von 250 Hz bis 30 kHz gedruckt. Die erfindungsgemäßen Tintenzusammensetzungen zeigten überraschenderweise bei Verwendung mit diesem Druckkopf ganz hervorragende Druckergebnisse, insbesondere im Hinblick auf die Schärfe des Druckbildes.

Die Oberflächenspannung der erfindungsgemäßen Tintenzusammensetzung liegt in einem Bereich von ≥ 25 und ≤ 50 mN/m. Bei der Oberflächenspannung handelt es sich bevorzugt um die statische und/oder die dynamische Oberflächenspannung, wobei die statische Oberflächenspannung bevorzugt wird. Die statische Oberflächenspannung der Tintenzusammensetzung kann beispielsweise gemessen werden mittels der Wilhelmy-Plättchenmethode, der Du-Noüy-Ringmethode, mit einem Tensiometer oder der Methode des hängenden Tropfens. Die dynamische Oberflächenspannung kann beispielsweise mit Hilfe der Blasendruckmethode bestimmt werden. Die Oberflächenspannung kann ebenfalls nach DIN EN 14370:2004-11 bestimmt werden.

Durch die Einhaltung der erfindungsgemäßen Oberflächenspannung kommt es - ohne auf eine bestimmte Theorie beschränkt zu sein - zu einer gleichmäßigen Benetzung des bedruckten Trägermaterial, was vorteilhafter Weise zu dem verbesserten Druckbild führt.

Die Viskosität der erfindungsgemäßen Tintenzusammensetzung liegt in einem Bereich von ≥ 6 und ≤ 9 mPa*s, bevorzugt in einem Bereich von ≥ 6,5 und ≤ 8,1 mPa*s. Bei der Viskosität handelt es sich bevorzugt um die dynamische Viskosität. Die dynamische Viskosität (η) kann auch als Scherviskosität bezeichnet werden und mittels eines Viskosimeters oder eines Rheometers bestimmt werden. Die Viskosität kann nach ISO 2555:1989 bestimmt werden. Durch die Einhaltung der erfindungsgemäßen Oberflächenspannung wurde überraschender Weise ebenfalls ein verbessertes Druckbild auf dem Trägermaterial beobachtet. Insbesondere konnte gerade bei einem Zusammenwirken der erfindungsgemäßen Oberflächenspannung mit der erfindungsgemäßen Viskosität ein besonders scharfes Druckbild auf dem Trägermaterial erreicht werden.

Die für die Viskosität und Oberflächenspannung angegebenen Werte gelten bevorzugt bei 25 °C.

Die in der Beschreibung der Erfindung angegeben Konzentrationen (in %) entsprechend Gewichtsprozent (Gew.-%) an der Tintenzusammensetzung, solange nicht etwas anderes angegeben ist. Weiterhin wird der Wassergehalt der erfindungsgemäßen Tinten nicht immer explizit angegeben. Dieser entspricht bevorzugt dem zu 100 % fehlenden Anteil, wobei zu berücksichtigen ist, dass die eingewogenen Inhaltsstoffe der Tintenzusammensetzung (beispielsweise kommerziell erhältliche Dispersionsfarbstoffe) bereits Wasser enthalten kann, d.h. durch sie ebenfalls Wasser in die erfindungsgemäßen Tintenzusammensetzungen eingebracht wird.

Die erfindungsgemäße Tintenzusammensetzung weist zumindest einen Dispersionsfarbstoff auf, der wiederum zumindest einen Farbstoff und zumindest ein Polymer aufweist. Bei dem Dispersionsfarbstoff handelt es sich weiter bevorzugt in einem Temperaturbereich von 15 °C bis 25 °C um einen schwer löslichen (1 bis 10 g/l Lösungsmittel), einen sehr schwer löslichen (0,1 bis 1 g/l Lösungsmittel) oder einen praktisch (nahezu) unlöslichen (< 0,1 g/l Lösungsmittel) Dispersionsfarbstoff, wobei ein zumindest sehr schwer löslicher Dispersionsfarbstoff bevorzugt wird.

Unter dem Farbstoff des Dispersionsfarbstoffs soll jegliches Farbmittel verstanden werden, welches für den Sublimations-Direktdruck geeignet ist. Dem Fachmann sind solche Farbmittel geläufig. Bevorzugt liegt der Dispersionsfarbstoff in der Tintenzusammensetzung in Partikelform vor.

Bevorzugt ist der Farbstoff ein organischer Farbstoff und/oder ein synthetisch hergestellter oder nicht-synthetisch hergestellter organischer Farbstoff. Weiter bevorzugt ist der organische Farbstoff ausgewählt aus der Gruppe bestehend aus Anthracen, Chinolin, Quinacridonpigment, Azopigment, Anthrachinonpigment und Phythalocyaninpigment. Besonders bevorzugt ist das synthetische organische Pigment ein Azopigment oder ein Anthrachinonpigment, weiter bevorzugt ein Monoazo- oder Diazofarbstoff.

Bevorzugt weist der Dispersionsfarbstoff in der Tintenzusammensetzung eine Partikelgröße (D90) von ≤ 1 µm, bevorzugter ≤ 750 nm oder ≤ 550 nm, noch bevorzugter ≤ 600 nm und am bevorzugtesten ≤ 200 nm auf. Weiter bevorzugt liegt die Partikelgröße des Dispersionsfarbstoffs in der Tintenzusammensetzung in einem Bereich von ≥ 50 nm und ≤ 300 nm, bevorzugter ≥ 80 nm und ≤ 200 nm oder ≥ 120 nm und ≤ 180 nm. Solche Partikelgrößen führen vorteilhafter Weise zu einer besonders homogenen Tintenzusammensetzung in der die Dispersionsfarbstoffe stabil dispergiert vorliegen. Weiterhin wird ein scharfes Druckbild erreicht und einer Verstopfung des Druckkopfes vorgebeugt. Die Bestimmung der Partikelgröße kann beispielsweise mittels der Laserbeugung, insbesondere der dynamischen Laserdiffraktometrie erfolgen. Der angegebene Durchmesser gibt jeweils die Prozentzahl der Partikel (90 %) an, die kleiner als der angegebene Wert sind (z.B. D90 - 90% der Partikel sind kleiner als 1 µm). Der Dispersionsfarbstoff weist weiter bevorzugt einen median peak im Bereich von ≥ 50 nm und ≤ 200 nm auf, bevorzugter ≥ 80 nm und ≤ 180 nm und am bevorzugtesten etwa 150 nm auf. Bevorzugt enthält die erfindungsgemäße Tintenzusammensetzung den Farbstoff in einer Konzentration von ≥ 1,5 Gew.-% und ≤ 9,0 Gew.-%, bevorzugter ≥ 6,0 Gew.-% und ≤ 8,0 Gew.-% und am bevorzugtesten ungefähr 7,5 Gew.-%. Die angegebenen Gew.-% beziehen sich hierbei auf den Festkörperanteil des Farbstoffs in der erfindungsgemäßen Tintenzusammensetzung.

In einer bevorzugt Ausführungsform handelt es sich bei der Tintenzusammensetzung um eine Tintenzusammensetzung für die Farbe Schwarz. Hierbei liegt der Festkörperanteil des Farbstoffs in der Tintenzusammensetzung in einem Konzentrationsbereich von ≥ 5,0 und ≤ 9,0 Gew.-%, bevorzugter ≥ 6,0 und ≤ ≤ 8,0 Gew.-% und am bevorzugtesten 7,5 Gew.-%. Besonders bevorzugter handelt es sich bei dem Farbstoff für die Farbe Schwarz um eine Mischung von Farbstoffen.

In einer weiteren bevorzugten Ausführungsform handelt es sich bei der Tintenzusammensetzung um eine Tintenzusammensetzung für die Farbe Magenta. Hierbei liegt der Festkörperanteil des Pigments in der Tintenzusammensetzung in einem Konzentrationsbereich von ≥ 5,0 und ≤ 9,0 Gew.-%, bevorzugter ≥ 6,0 und ≤ 8,0 Gew.-% und am bevorzugtesten 7,5 Gew.-%. Ein besonders bevorzugter Farbstoff für die Farbe Magenta ist Disperse Red 60 (CAS 17418-58-5) .

In einer weiteren bevorzugten Ausführungsform handelt es sich bei der Tintenzusammensetzung um eine Tintenzusammensetzung für die Farbe Cyan. Hierbei liegt der Festkörperanteil des Pigments in der Tintenzusammensetzung in einem Konzentrationsbereich von ≥ 4,5 und ≤ 8,5 Gew.-%, bevorzugter ≥ 6,0 und ≤ 8,0 Gew.-% und am bevorzugtesten 7,0 Gew.-%. Ein besonders bevorzugter Farbstoff für die Farbe Cyan ist Disperse Blue 359 (CAS 62570-50-7).

In einer weiteren bevorzugten Ausführungsform handelt es sich bei der Tintenzusammensetzung um eine Tintenzusammensetzung für die Farbe Gelb. Hierbei liegt der Festkörperanteil des Pigments in der Tintenzusammensetzung in einem Konzentrationsbereich von ≥ 1,5 und ≤ 5,0 Gew.-%, bevorzugter ≥ 2,5 und ≤ 4,5 Gew.-% und am bevorzugtesten 4,0 Gew.-%. Ein besonders bevorzugter Farbstoff für die Farbe Gelb ist Disperse Yellow 54 (CAS 12223-85-7).

Die vorliegende Erfindung umfasst ebenfalls Tintenkartuschen enthaltend die erfindungsgemäßen Tintenzusammensetzungen und Sets/Zusammenstellungen der erfindungsgemäßen Tintenzusammensetzungen oder Tintenkartuschen, die zumindest zwei, weiter bevorzugt zumindest drei farbige Tintenzusammensetzungen enthalten. Die farbige Tintenzusammensetzung ist bevorzugt ausgewählt aus der Gruppe bestehend aus Magenta, Cyan und Gelb. Noch bevorzugter umfasst ein solches Set von Tintenzusammensetzungen und/oder Tintenkartuschen neben den zumindest zwei farbigen Tintenzusammensetzungen zumindest eine schwarze Tintenzusammensetzung und/oder Tintenkartusche umfassend eine schwarze Tintenzusammensetzung.

Ein ganz besonders bevorzugtes Set weist die drei farbigen Tintenzusammensetzungen Magenta, Cyan und Gelb auf, wobei der Festkörperanteil des Farbstoffs der magentafarbenen Tintenzusammensetzung in einer Konzentration von 7,5 Gew.-% vorliegt, wobei der Festkörperanteil des Farbstoffs der cyanfarbenen Tintenzusammensetzung in einer Konzentration von 7,0 Gew.-% vorliegt und wobei der Festkörperanteil des Farbstoffs der gelben Tintenzusammensetzung in einer Konzentration von 4,0 Gew.-% vorliegt. Noch weiter bevorzugt kann ein solches Set weiterhin zumindest eine schwarze Tintenzusammensetzung aufweisen. In einem solchen Fall liegt - noch weiter bevorzugt - der Festkörperanteil des Farbstoffs der schwarzen Tintenzusammensetzung bei 7,5 Gew.-%.

Das Polymer liegt bevorzugt an das Pigment angelagert vor und verbessert dessen Dispersion. Weiter bevorzugt handelt es sich bei dem Polymer um ein farbloses Polymer. Hierdurch kann vorteilhafter Weise bei Verwendung der erfindungsgemäßen Tintenzusammensetzung ein Waschschritt des bedruckten Trägermaterials nach der Wärmebehandlung entfallen, bzw. das Auftreten eines Grauschleier verhindert werden. Ein solcher Grauschleier wird häufig durch die auf das Trägermaterial aufgedruckten Polymere des Dispersionsfarbstoffs verursacht und erfordert dementsprechend einen Waschschritt.

Unter "farblos" soll bevorzugt "im Wesentlichen durchsichtig" verstanden werden. Mit anderen Worten soll unter "farblos" verstanden werden, dass bei Bestrahlung mit Licht im UV-Bereich und/oder im für den Menschen sichtbaren Bereich (VIS) eine Färbung bzw. ein Farbstich für den Menschen optisch nicht wahrnehmbar ist. Beispielsweise soll unter einem "farblosen Polymer" ein im Wesentlichen durchsichtiges Polymer verstanden werden, das bei Bestrahlung mit Licht im UV- und/oder VIS-Bereich für den Menschen optisch aufgrund einer etwaigen Einfärbung nicht wahrnehmbar ist.

Weiter bevorzugt sind auch die weiteren Komponenten der erfindungsgemäßen Tintenzusammensetzung - mit Ausnahme des Farbstoffes des Dispersionsfarbstoffes - farblos. Insbesondere gilt dies für das Tensid und/oder das organische Lösungsmittel.

Obgleich jedes geeignete Polymer für die erfindungsgemäße Tintenzusammensetzung Verwendung finden kann, ist das Polymer vorzugsweise ausgewählt aus der Gruppe bestehend aus einem Polyacrylat und/oder einem Polyurethan. Das Polymer ist bevorzugt ein Dispergiermittel.

Polyacrylate (Polyacrylsäureester) sind aus Estern der Acrylsäure (Acrylsäureester) hergestellte Polymere. Sie sind Kunststoffe und sie können über radikalische Kettenpolymerisation in wässrigen Lösungen, bevorzugt Emulsionen (Emulsionspolymerisation) oder durch Substanzpolymerisation mit einem Endprodukt als Pulver hergestellt werden.

Bevorzugt handelt es sich bei dem Polyacrylat um ein wässriges Emulsionspolymer oder ein wässriges Dispersionspolymer. Hierdurch wird vorteilhafter Weise eine besonders stabile Tintenzusammensetzung gewährleistet.

Bei dem Polyacrylat handelt es sich bevorzugt um solche Verbindungen, deren Molgewicht ≥ 10.000 g/mol ist und bevorzugter im Bereich von ≥ 10.000 bis ≤ 1.000.000 g/mol liegt, noch bevorzugter ≥ 10.000 bis ≤ 200.000 g/mol. Besonders bevorzugt werden Polyacrylate mit einem Molgewicht von ≥ 10.000 und ≤ 45.000 g/mol, bevorzugt ≥ 25.000 und ≤ 35.000 g/mol.

Noch bevorzugter handelt es sich bei dem Polyacrylat um ein Polyacrylat-Copolymer, weiter bevorzugt ein Blockcopolymer. Weiter bevorzugt sind die weiteren Monomereinheiten des Polyacrylat-Copolymer ausgewählt aus der Gruppe bestehend aus Methacrylsäure, Methylmethacrylat, Butylacrylat, Acrylamid, Styrol, Acrylnitril, Vinylacetat, Vinylakohol und Urethan.

Die Glasübergangstemperatur (Tg) des Polyacrylats liegt bevorzugt im Bereich von ≥ -50°C und ≤ 150°C, bevorzugter im Bereich von ≥ -40°C und ≤ 120°C, noch bevorzugter im Bereich von ≥ -35°C und ≤ 110°C, am bevorzugtesten im Bereich von ≥-35°C und ≤ 105°C.

Beispielhafte und besonders geeignete Polyacrylat sind Joncryl 1665, Tg = 42° C (BASF) oder Eurocryl 4161 XP, Tg = 102° C (EOC) .

Bevorzugt ist das Polymer (und noch bevorzugter das Polyacrylat) in einer Konzentration im Bereich von ≥ 1,5 und ≤ 20 Gew.-% in der erfindungsgemäßen Tintenzusammensetzung enthalten. Noch bevorzugter ist das Polymer in einer Konzentration im Bereich von ≥ 1,5 und ≤ 15 Gew.-% oder im Bereich von ≥ 1,5 und ≤ 10 Gew.-% in der erfindungsgemäßen Tintenzusammensetzung enthalten. Ganz besonders bevorzugt ist das Polymer in einer Konzentration im Bereich von ≥ 1,5 und ≤ 8 Gew.-%, im Bereich von ≥ 1,5 und ≤ 6 Gew.-% oder im Bereich von ≥ 1,8 und ≤ 4 Gew.-% in der erfindungsgemäßen Tintenzusammensetzung enthalten. Die angegebenen Gew.-% beziehen sich auf den Festkörperanteil des Polymers in der erfindungsgemäßen Tintenzusammensetzung.

Polyurethane sind dem Fachmann geläufige Polymere, die aus der Polyadditionsreaktion von Dialkoholen (Diolen) beziehungsweise Polyolen mit Polyisocyanaten dargestellt werden können.

Die erfindungsgemäße Tintenzusammensetzung weist zumindest ein organisches Lösungsmittel auf. Bei dem organischen Lösungsmittel kann es sich um jedes geeignete organische Lösungsmittel handeln. Bevorzugt handelt es sich bei dem organischen Lösungsmittel um ein farbloses organisches Lösungsmittel. Weiter bevorzugt weist das organische Lösungsmittel zumindest zwei alkoholische Hydroxygruppen (-OH) auf, d.h. es ist ein zwei-, drei-, vier- oder mehrwertiger Alkohol.

Weiter bevorzugt ist das organische Lösungsmittel ausgewählt aus der Gruppe bestehend aus einem zweiwertigen Alkohol, einem dreiwertigen Alkohol, einem Alditol (Zuckeralkohol), einem Lactam, 2-Pyrrolidon, 1-Methyl-2-Pyrrolidon, 1-Methyl-2-Piperidon, γ-Butyrolacton, einem Sulfon, N-Ethylacetamid, N-Methylpropionamid, N-Acetylethanolamin, N-Methylacetamid, Formamid, Tetramethylsulfon, Butadiensulfon, Ethylencarbonat, Tetrahydrofurfurylalkohol und Glycereth-26 (26 mol Ethoxylat des Glycerins). Das bevorzugteste organische Lösungsmittel ist Glycerin, da hier überraschenderweise die besten Druckergebnisse beobachtet werden konnten. Glycerin kann als alleiniges organisches Lösungsmittel oder zusammen mit einem oder mehreren weiteren organischen Lösungsmitteln eingesetzt werden.

Besonders bevorzugte zweiwertige Alkohole sind die Glykole. Der zweiwertige Alkohol ist noch bevorzugter ausgewählt aus der Gruppe bestehend aus 1,2-Propandiol, 3,3-Thiodipropanol, 3-Amino-1,2-Propandiol, 1,2-Butandiol, 1,3-Butandiol, 1,4-Butandiol, 2,3-Butandiol, Pantothenol, 1,4-Cyclohexandimethanol, 1,5-Pentandiol, 1,6-Hexandiol, 1,8-Oktandiol, Diethylenglycol, Triethylenglycol, Tetraethylenglycol, Dipropylenglycol, Polyethylenglycol, und Polypropylenglycol.

Polyethylenglycol ist ganz besonders bevorzugt. Weiter bevorzugt weist das Polyethylenglycol ein durchschnittliches Molekulargewicht im Bereich von ≥ 200 und ≤ 2000 auf. Beispielsweise und bevorzugt weist das Polyethylenglycol ein durchschnittliches Molekulargewicht von ungefähr 200, 300, 400, 600, 900, 1000, 1500 oder 2000 auf. Noch bevorzugter weist das durchschnittliches Molekulargewicht im Bereich von ≥ 200 und ≤ 1000 auf. Beispielsweise und bevorzugt weist das Polyethylenglycol ein durchschnittliches Molekulargewicht von ungefähr 200, 300, 400, 600, 900 oder 1000 auf.

Bevorzugte dreiwertige Alkohole sind Glycerin, 1,2,6-Hexantriol, 1,2,4-Butentriol, Trimethylolpropan. Glycerin und 1,2,6-Hexantriol sind ganz besonders bevorzugt.

Ein besonders bevorzugtes Alditol ist Sorbitol.

Das erfindungsgemäße organische Lösungsmittel sind ganz besonders bevorzugt ausgewählt aus der Gruppe bestehend aus einem Ethylenglycol, bevorzugt einem Polyethylenglycol oder einem Diethylenglycol, Glycerin, einem Diol und Mischungen davon. Allen dreien ist gemeinsam, dass diese vorteilhafter Weise eine gute Löslichkeit in Wasser, aufweisen, dass sie hygroskopisch sind und damit als Feuchthaltemittel dienen können, die ein Eintrocknen des Druckkopfes verhindern und, dass sie nicht umweltgefährlich, bevorzugt nicht-toxisch, sind. Das erfindungsgemäße organische Lösungsmittel sind noch bevorzugter ausgewählt aus der Gruppe bestehend aus Polyethylenglycol, Diethylenglycol und Glycerin und Mischungen davon.

Weiter bevorzugt enthält die erfindungsgemäße Tintenzusammensetzung das organische Lösemittel in einer Konzentration von ≥ 25 und ≤ 60 Gew.-%, bevorzugter in einem Konzentrationsbereich von ≥ 30 und ≤ 60 Gew.-%. Bei Verwendung dieser Konzentrationsbereiche konnte die für die erfindungsgemäße Tintenzusammensetzung erforderliche Viskosität besonders gut eingestellt/erreicht werden. Weiterhin zeigte sich zusätzlich eine Verbesserung des Druckbildes sowie eine verbesserte Trocknung der aufgedruckten Tintenzusammensetzung.

Mittels des Tensids kann vorteilhafter Weise die erforderliche Oberflächenspannung der erfindungsgemäßen Tintenzusammensetzung reguliert werden. Weiterhin führte die erfindungsgemäße Kombination des in der Tintenzusammensetzung enthaltenen Tensid mit dem organischen Lösungsmittel überraschenderweise zu einer Stabilisierung der erfindungsgemäßen Tintenzusammensetzung. Bevorzugt handelt es sich bei dem Tensid um ein farbloses Tensid.

Als besonders geeignete und damit bevorzugte Tenside erwiesen sich die Polysiloxane. Besonders bevorzugt handelt es sich bei dem Polysiloxan um ein polyethermodifiziertes Polysiloxan, noch bevorzugter um ein polyethermodifiziertes Polydimethylsiloxan. Als ganz besonders bevorzugt stellten sich in dieser Klasse die Tenside BYK-333 (Byk), BYK-348 und/oder BYK-346 heraus, die überraschenderweise zu einem sehr sauberen Druckbild sowie einem deutlich reduzierten Verlaufen der erfindungsgemäßen Tintenzusammensetzung auf dem Trägermaterial führten.

Besonders bevorzugt weist die Tintenzusammensetzung eine Konzentration von ≥ 0,01 und ≤ 0,4 Gew.-%, bevorzugter ≥ 0,02 und ≤ 0,3 Gew.-% des Tensids auf. Am bevorzugtesten liegt die Konzentration des Tensid in der erfindungsgemäßen Tintenzusammensetzung in einem Konzentrationsbereich von ≥ 0,05 und ≤ 0,2 Gew.-%.

Der pH-Wert der Tintenzusammensetzung liegt bevorzugt in einem leicht basischen Bereich. Wie dem Fachmann bekannt, ist hiermit ein pH-Wert von gerade oberhalb 7 gemeint. Besonders bevorzugt liegt der pH-Wert der Tintenzusammensetzung in einem Bereich von ≥ 7,5 und ≤ 9, noch bevorzugter in einem Bereich von ≥ 8,1 und ≤ 8,6.

Ebenfalls von der vorliegenden Erfindung umfasst ist eine Tintenkartusche enthaltend eine der zuvor beschriebenen Tintenzusammensetzungen. Bei der Tintenkartusche kann es sich bevorzugt um eine Tintenkartusche mit einem Druckkopf oder ohne einen Druckkopf handeln, wobei eine Tintenkartusche ohne Druckkopf besonders bevorzugt wird.

Die Tintenzusammensetzungen und/oder Tintenkartuschen der vorliegenden Erfindung können weiterhin zu Sets zusammengefügt werden. Ein solches Set enthält bevorzugt zumindest zwei der erfindungsgemäßen Tintenzusammensetzungen und/oder Tintenkartuschen. Noch weiter bevorzugt handelt es sich bei diesen zumindest zwei Tintenzusammensetzungen und/oder zumindest zwei Tintenkartuschen um Tintenzusammensetzungen und/oder Tintenkartuschen für den Farbdruck. In anderen Worten handelt es sich bei den Tintenzusammensetzungen um farbige Tintenzusammensetzungen, d. h. nicht um schwarze Tintenzusammensetzungen. Weiter bevorzugt kann ein solches Set zusätzlich zumindest eine schwarze Tintenzusammensetzung und/oder Tintenkartusche aufweisend eine schwarze Tintenzusammensetzung aufweisen. Ein ganz besonders bevorzugtes Set von erfindungsgemäßen Tintenzusammensetzungen und/oder Tintenkartuschen weist zumindest Tintenzusammensetzungen der drei Farben Magenta, Cyan und Gelb auf. Weiter bevorzugt weist es zusätzlich zumindest eine Tintenzusammensetzungen der Farbe Schwarz auf.

Ein weiterer Aspekt der vorliegenden Erfindung betrifft ein Verfahren zur Herstellung der erfindungsgemäßen Tintenzusammensetzung. Das Verfahren weist die folgenden Schritte auf: a) Bereitstellung einer Mischung aufweisend ein organisches Lösungsmittel gemäß der vorliegenden Erfindung und ein Tensid gemäß der vorliegenden Erfindung und b) Vermischung der Mischung aus a) mit einem Dispersionsfarbstoff aufweisend zumindest ein Farbstoff und zumindest ein Polymer gemäß der vorliegenden Erfindung. Bevorzugt werden hierbei in Schritt a) sämtliche Bestandteile der erfindungsgemäßen Tintenzusammensetzung mit Ausnahme des Dispersionsfarbstoffs vermischt. Es zeigte sich überraschenderweise, dass durch ein solches Vorgehen die erfindungsgemäßen Tintenzusammensetzungen besonders leicht und zeitsparend hergestellt werden konnten und zu stabilen Zusammensetzungen führten.

Weiter bevorzugt wird in Schritt b) die Mischung aus Schritt a) langsam zu dem Dispersionsfarbstoff hinzugegeben. Hierunter kann insbesondere eine kontinuierliche Zugabe verstanden werden. Ganz besonders bevorzugt erfolgt diese Zugabe durch ein Zupumpen der Mischung aus Schritt a) zu dem Dispersionsfarbstoff. Noch weiter bevorzugt erfolgt die Vermischung der Mischung aus Schritt a) mit dem Dispersionsfarbstoff hierbei unter Verwendung eines Dispergierwerks. Das Dispergierwerk wird hierbei bevorzugt mit einer Geschwindigkeit im Bereich von 2500 bis 20000 Umdrehungen pro Minute (rpm), bevorzugter 2500 bis 10000 rpm betrieben. Es stellte sich überraschenderweise raus, dass hierbei besonders stabile erfindungsgemäße Tintenzusammensetzungen erzeugt werden konnten.

Ein weiterer Aspekt der vorliegenden Erfindung betrifft ein Verfahren zum Bedrucken von Textilien. Vorzugsweise weist das Verfahren zum Bedrucken von Textilien mit der erfindungsgemäßen Tintenzusammensetzung einen Verfahren Schritt auf, bei dem die Tintenzusammensetzungen direkt auf das Textil aufgedruckt wird. In anderen Worten handelt es sich damit bei dem Verfahren zum Bedrucken von Textilien um ein Direktdruckverfahren. Weiter bevorzugt wird die Bedruckung des Textils mit der erfindungsgemäßen Tintenzusammensetzung mittels eines Tintenstrahldrucker durchgeführt. Noch weiter bevorzugt schließt sich an den Schritt des Aufdruckens der erfindungsgemäßen Tinte auf das Textil ein Wärmebehandlungsschritt an. Während dieses Wärmebehandlungsschritts wird der Farbstoff der erfindungsgemäßen Tintenzusammensetzung in das Trägermaterial eingedampft und bindet im Wesentlichen irreversibel hieran. In anderen Worten handelt es sich damit bei dem Verfahren zum Bedrucken von Textilien bevorzugt um ein Sublimations-Direktdruckverfahren.

Weiter bevorzugt erfolgt die Wärmebehandlung bei einer Temperatur im Bereich von ≥ 140 Grad Celsius und ≤ 240 °C, bevorzugter in einem Bereich von ≥ 200 Grad Celsius und ≤ 220 °C.

Ein weiterer Aspekt der vorliegenden Erfindung betrifft die Verwendung der erfindungsgemäßen Tintenzusammensetzung für das Sublimations-Direktdruckverfahren.

Im Folgenden werden einige exemplarische und bevorzugte Tintenzusammensetzungen gemäß der vorliegenden Erfindung beschrieben. Es wird dabei auf die angehängten Abbildungen verwiesen, welche die Tintenzusammensetzungen tabellarisch auflistet.

Die in den Beispielen aufgeführten Inhaltsstoffe und deren Konzentrationen sind nicht als beschränkend anzusehen.

### Rezeptur 1

| Komponente | | Gew.-% |
|---|---|---|
| DSD | | 40 |
| Lösungsmittel | Glycerin | 15 |
| Lösungsmittel | 1,5-Pentandiol | 9 |
| Lösungsmittel | PEG200 | 10 |
| Tensid | Surfynol 485 | 1 |
| Base | Triethanolamin | 0,2 |
| | Wasser | Rest |

Der Farbstoff und das Polymer wurden über die Dye Sublimation Dispersion (DSD) in die erfindungsgemäße Tintenzusammensetzung eingebracht. Diese Dye Sublimation Dispersion enthielt 16 Gew.-% Festkörperanteil des Farbstoffs Disperse Blue 359, 8 Gew.-% des Polymers Polyacrylat (Joncryl 4468) und den Rest Wasser. Dementsprechend enthielt die Tintenzusammensetzung der Rezeptur 1 6,4 Gew.-% des Farbstoffs und 3,2 Gew.-% des Polymers.

Die Tintenzusammensetzung der Rezeptur 1 wies bei 60 rpm eine Viskosität von 7,38 mPa*s auf. Die statische bzw. dynamische Oberflächenspannung (5 Hz) betrug 32,47 bzw. 34,50 mN/m.

### Rezeptur 2

| Komponente | | Gew.-% |
|---|---|---|
| DSD | | 25 |
| Lösungsmittel | Glycerin | 15 |
| Lösungsmittel | 1,5-Pentandiol | 10 |
| Lösungsmittel | PEG200 | 12 |
| Tensid | Surfynol 485 | 1 |
| Base | Triethanolamin | 0,2 |
| | Wasser | Rest |

Der Farbstoff und das Polymer wurden über dieselbe Dye Sublimation Dispersion der Rezeptur 1 in die erfindungsgemäße Tintenzusammensetzung eingebracht. Dementsprechend enthielt die Tintenzusammensetzung der Rezeptur 2 4 Gew.-% des Farbstoffs und 2 Gew.-% des Polymers.

Die Tintenzusammensetzung der Rezeptur 2 wies bei 60 rpm eine Viskosität von 7,52 mPa*s auf. Die statische bzw. dynamische Oberflächenspannung (5 Hz) betrug 32,86 bzw. 35,90 mN/m.

### Rezeptur 3

| Komponente | | Gew.-% |
|---|---|---|
| DSD | | 35 |
| Lösungsmittel | Glycerin | 12 |
| Lösungsmittel | 1,5-Pentandiol | 8 |
| Lösungsmittel | PEG200 | 12 |
| Tensid | Surfynol 485 | 1 |
| Base | Triethanolamin | 0,2 |
| | Wasser | Rest |

Der Farbstoff und das Polymer wurden über dieselbe Dye Sublimation Dispersion der Rezeptur 1 in die erfindungsgemäße Tintenzusammensetzung eingebracht. Dementsprechend enthielt die Tintenzusammensetzung der Rezeptur 3 5,6 Gew.-% des Farbstoffs und 2,8 Gew.-% des Polymers.

Die Tintenzusammensetzung der Rezeptur 3 wies bei 60 rpm eine Viskosität von 6,10 mPa*s auf. Die statische bzw. dynamische Oberflächenspannung (5 Hz) betrug 32,64 bzw. 35,10 mN/m.

### Rezeptur 4

| Komponente | | Gew.-% |
|---|---|---|
| DSD | | 31 |
| Lösungsmittel | Glycerin | 13 |
| Lösungsmittel | 1,5-Pentandiol | 10 |
| Lösungsmittel | PEG200 | 12 |
| Tensid | Surfynol 485 | 1 |
| Base | Triethanolamin | 0,2 |
| | Wasser | Rest |

Der Farbstoff und das Polymer wurden über dieselbe Dye Sublimation Dispersion der Rezeptur 1 in die erfindungsgemäße Tintenzusammensetzung eingebracht. Dementsprechend enthielt die Tintenzusammensetzung der Rezeptur 4 4,96 Gew.-% des Farbstoffs und 2,48 Gew.-% des Polymers.

Die Tintenzusammensetzung der Rezeptur 4 wies bei 60 rpm eine Viskosität von 7,14 mPa*s auf. Die statische bzw. dynamische Oberflächenspannung (5 Hz) betrug 32,99 bzw. 35,50 mN/m.

### Rezeptur 5

| Komponente | | Gew.-% |
|---|---|---|
| DSD | | 40 |
| Lösungsmittel | Glycerin | 25 |
| Lösungsmittel | 1,5-Pentandiol | 9 |
| Lösungsmittel | PEG200 | 3 |
| Tensid | Surfynol 485 | 0,2 |
| Base | Triethanolamin | 0,2 |
| | Wasser | Rest |

Der Farbstoff und das Polymer wurden über dieselbe Dye Sublimation Dispersion (DSD) der Rezeptur 1 in die erfindungsgemäße Tintenzusammensetzung eingebracht. Dementsprechend enthielt die Tintenzusammensetzung der Rezeptur 5 6,4 Gew.-% des Farbstoffs und 3,2 Gew.-% des Polymers.

Die Tintenzusammensetzung der Rezeptur 5 wies bei 60 rpm eine Viskosität von 7,31 mPa*s auf. Die statische bzw. dynamische Oberflächenspannung (5 Hz) betrug 33,81 bzw. 36,60 mN/m.

## Patentansprüche

1. Tintenzusammensetzung zur Verwendung im Sublimations-Direktdruck aufweisend
zumindest einen Dispersionsfarbstoff aufweisend zumindest einen Farbstoff und zumindest ein Polymer,
zumindest ein organisches Lösungsmittel,
zumindest ein Tensid und
Wasser
**dadurch gekennzeichnet, dass**
die Tintenzusammensetzung eine Viskosität im Bereich von ≥ 6 und ≤ 9 mPa*s und
eine Oberflächenspannung im Bereich von ≥ 25 und ≤ 50 mN/m aufweist.

2. Tintenzusammensetzung nach Anspruch 1, wobei der Sublimations-Direktdruck ein Sublimations-Direktdruck auf ein Textil ist und wobei das Textil ein synthetisches Material, ein Baumwollmaterial, ein Wollmaterial oder Mischungen davon aufweist.

3. Tintenzusammensetzung nach Anspruch 2, wobei das synthetische Material oder die Mischungen davon Polyester, Polyamid oder Mischungen davon aufweist.

4. Tintenzusammensetzung nach einem der zuvor genannten Ansprüche, wobei der Dispersionsfarbstoff ein wasserunlöslicher Dispersionsfarbstoff ist und/oder ein farbloses Polymer aufweist.

5. Tintenzusammensetzung nach einem der zuvor genannten Ansprüche, wobei der Festkörperanteil des Farbstoffs in der Tintenzusammensetzung in einem Konzentrationsbereich von ≥ 1,5 und ≤ 9,0 Gew.-% liegt.

6. Tintenzusammensetzung nach einem der zuvor genannten Ansprüche, wobei das organische Lösungsmittel ausgewählt ist aus der Gruppe bestehend aus Ethylenglycol, Polyethylenglycol, Diethylenglycol, Glycerin, einem Diol und Mischungen davon.

7. Tintenzusammensetzung nach einem der zuvor genannten Ansprüche, wobei das Lösungsmittel in einem Konzentrationsbereich von ≥ 25 und ≤ 60 Gew.-% vor.

8. Tintenzusammensetzung nach einem der zuvor genannten Ansprüche, wobei das Polymer ausgewählt ist aus der Gruppe bestehend aus einem Polyacrylamid und/oder einem Polyurethan.

9. Tintenzusammensetzung nach einem der zuvor genannten Ansprüche, wobei das Tensid ein Polysiloxan ist.

10. Tintenzusammensetzung nach einem der zuvor genannten Ansprüche, wobei das Tensid in einem Konzentrationsbereich von ≥ 0,01 und ≤ 0,4 Gew.-% vorliegt.

11. Tintenzusammensetzung nach einem der zuvor genannten Ansprüche, wobei der pH-Wert der Tintenzusammensetzung in einem leicht basischen Bereich liegt, bevorzugt in einem Bereich von ≥ 7,5 und ≤ 9, noch bevorzugter in einem Bereich von ≥ 8,1 und ≤ 8,6.

12. Tintenkartusche enthaltend eine Tintenzusammensetzung nach einem der zuvor genannten Ansprüche.

13. Set umfassend zumindest zwei der zuvor beanspruchten Tintenzusammensetzungen oder zumindest zwei Tintenkartuschen nach Anspruch 12, wobei die zumindest zwei Tintenzusammensetzungen farbige Tintenzusammensetzungen sind.

14. Verfahren zur Herstellung einer Tintenzusammensetzung nach einem der zuvor stehenden Ansprüche aufweisend die Schritte:
a) Bereitstellung einer Mischung aufweisend ein organisches Lösungsmittel und ein Tensid;
b) Vermischung der Mischung aus a) mit einem Dispersionsfarbstoff aufweisend zumindest einen Farbstoff und zumindest ein Polymer,
wobei
in Schritt b) die Mischung aus Schritt a) kontinuierlich und unter Verwendung eines Dispergierwerks durch Zupumpen mit dem Dispersionsfarbstoff vermischt wird.

15. Verfahren zum Bedrucken von Textilien aufweisend die Schritte:
a) Aufdrucken einer der zuvor beanspruchten Tintenzusammensetzung auf ein Textil; und
b) Wärmebehandlung des mit der Tintenzusammensetzung bedruckten Textils.
